# EUROPÄISCHE PATENTANMELDUNG

(11) **EP 4 679 025 A2**
(43) Veröffentlichungstag der Anmeldung: **14.01.2026**
(21) Anmeldenummer: 25180207.0
(22) Anmeldetag: 02.06.2025
(51) Int. Cl.: F42B 14/02, F42B 33/00

(54) **VERFAHREN ZUM HERSTELLEN EINES GESCHOSSES MIT EINEM GESCHOSSKÖRPER UND MIT EINER AUF DEM GESCHOSSKÖRPER AUFGEBRACHTEN FÜHRUNGSSTRUKTUR SOWIE GESCHOSS**

(30) Priorität: 19.06.2024 DE 102024117279
(71) Anmelder: KS Gleitlager GmbH, 68789 St. Leon-Rot (DE)
(72) Erfinder: Tieben, Simon, 49733 Haren (Ems) (DE); Bruns, Christian, 26817 Rhauderfehn (DE); Grauvogl, Dr. Manfred, 26817 Rhauderfehn (DE); Schubert, Werner, 69168 Wiesloch (DE)
(74) Vertreter: DREISS Patentanwälte PartG mbB

(57) **Zusammenfassung**

Die Erfindung betrifft ein Verfahren zum Herstellen eines Geschosses (10) mit einem Geschosskörper (12) und mit einer auf dem Geschosskörper (12) aufgebrachten Führungsstruktur (22) umfassend: Bereitstellen des Geschosskörpers und Aufbringen der Führungsstruktur auf den Geschosskörper durch Auftragschweißen wenigstens eines Auftragwerkstoffes (26). Die Erfindung betrifft auch ein Geschoss mit einer Führungsstruktur aus einem auftraggeschweißtem Material.

## Beschreibung

Die Erfindung betrifft ein Verfahren zum Herstellen eines Geschosses mit einem Geschosskörper und einer darauf aufgebrachten Führungsstruktur, insbesondere Führungsband. Die Erfindung betrifft auch ein Geschoss mit einer solchen Führungsstruktur.

Bekannte Geschosse weisen üblicherweise an einer Außenmantelfläche eines Geschosskörpers wenigstens ein Führungsband auf, welches zum Führen des Geschosses in einem Geschützrohr dient. Das Führungsband kann beispielsweise auch zum Übertragen eines Dralls auf das Geschoss dienen. Zusätzlich zu dieser Führungsfunktion kann das Führungsband auch eine Abdichtfunktionen zur Abdichtung gegen heiße Pulvergase erfüllen.

Ein Geschoss mit Führungsband ist beispielsweise aus der EP 1 348 930 A1 bekannt.

Zur Herstellung solcher Geschosse mit Führungsband wird herkömmlicherweise eine umlaufende Nut in den Geschosskörper eingebracht, in welche dann ein Ring eingeschrumpft oder eingepresst wird. Außerdem ist es, beispielsweise aus der EP 0 775 888 A2, bekannt, ein Band mittels Reibschweißen an dem Geschosskörper zu befestigen.

Die Erfindung beschäftigt sich mit der Aufgabe, auf einfache und kostengünstige Weise Geschosse bereitzustellen, welche im Einsatz robust und verschleißarm sind.

Diese Aufgabe wird erfindungsgemäß durch ein Verfahren mit den Merkmalen des Anspruchs 1 gelöst. Hierbei handelt es sich um ein Verfahren zum Herstellen eines Geschosses mit einem, insbesondere metallischen, Geschosskörper und mit wenigstens einer auf dem Geschosskörper aufgebrachten, insbesondere radial vorstehenden, Führungsstruktur, insbesondere in Form eines Führungsbandes. Vorzugsweise begrenzt der Geschosskörper einen Aufnahmeraum für Ladegut, bspw. einen Penetrator und/oder eine Sprengladung. Die Führungsstruktur ist insbesondere zu Führen und/oder Abdichten des Geschosses in einem Geschützrohr ausgebildet.

Das Verfahren umfasst das Bereitstellen des Geschosskörpers und das anschließende Aufbringen der Führungsstruktur auf den Geschosskörper, insbesondere auf die Geschosshülle. Das Aufbringen der Führungsstruktur erfolgt durch Auftragschweißen wenigstens eines Auftragwerkstoffes. Insofern umfasst das Aufbringen der Führungsstruktur insbesondere das Bereitstellen wenigstens eines Auftragwerkstoffs und das Auftragen dieses wenigstens einen Auftragwerkstoffs auf den Geschosskörper, insbesondere auf eine Außenmantelfläche des Geschosskörpers, mittels Auftragschweißen, insbesondere Laserauftragschweißen.

Bei dem vorgeschlagenen Verfahren wird die Führungsstruktur insofern mittels Auftragsschweißen additiv auf dem Geschosskörper erzeugt. Auf diese Weise kann eine robuste, insbesondere stoffschlüssige, Verbindung zwischen Geschosskörper und Auftragwerkstoff hergestellt werden. Zudem können Vorbehandlungsschritte des Geschosskörper, bspw. das Einbringen einer Nut, reduziert werden, was eine einfachere Herstellung des Geschosses und somit dessen Kosten reduziert. Insgesamt können dadurch Geschosskörper mit im Vergleich zum Stand der Technik dünneren Wandstärken realisiert werden. Bei Geschosskörpern mit Aufnahmeraum kann somit bei gleicher Außenabmessung ein Ladevolumen erhöht werden.

Der Geschosskörper ist vorzugsweise aus Stahl, insbesondere Stahlrohr oder Stahlrundmaterial, gefertigt.

Die Führungsstruktur kann unterschiedlich ausgebildet sein. Insbesondere kann die Führungsstruktur den Geschosskörper vollständig entlang eines Umfangs um den Geschosskörper umlaufen. Vorzugsweise ist die Führungsstruktur in Form eines ringförmigen, insbesondere den Geschosskörper entlang eines Umfangs umlaufenden, Führungsbandes ausgebildet.

Es ist auch denkbar, dass die Führungsstruktur eine Mehrzahl von zueinander beabstandeten Führungsabschnitten umfasst. Die Führungsabschnitte können entlang eines Umfangs um den Geschosskörper verteilt angeordnet sein.

Die Führungsstruktur erstreckt sich vorzugsweise lediglich über einen Teilabschnitt des Geschosskörpers entlang einer Längsachse des Geschosses.

Vorzugsweise wird die Führungsstruktur direkt, also unmittelbar, auf den Geschosskörper, insbesondere eine Außenmantelfläche des Geschosskörpers, aufgebracht. Die Führungsstruktur kann insofern in direktem Kontakt mit dem Geschosskörper sein. Dies schließt nicht aus, dass der Geschosskörper aus einem beschichteten Material gebildet ist. Auf diese Weise kann eine besonders robuste Verbindung zwischen Geschosskörper und Auftragwerkstoff hergestellt werden.

Unter Auftragschweißen (gelegentlich auch als Cladding bezeichnet) wird vorliegend insbesondere ein Verfahren verstanden, bei dem auf ein Substrat ein Oberflächenauftrag mittels Aufschmelzens eines Auftragwerkstoffs durch eine Wärmequelle unter gleichzeitigem oder anschließendem Aufbringen auf die Substratoberfläche erfolgt. Unter Auftragwerkstoff wird vorliegend insbesondere das Ausgangsmaterial verstanden, welches der Wärmequelle zum Aufschmelzen zugeführt wird. Der Auftragwerkstoff kann in Pulverform, z.B. als Metallpulver, oder auch als Draht oder Band bereitgestellt sein.

Vorzugsweise erfolgt das Auftragen des wenigstens einen Auftragwerkstoffes mittels Laserauftragschweißen. Unter Laserauftragschweißen wird vorliegend insbesondere Auftragsschweißen verstanden, bei dem ein Laser als Wärmequelle zum Aufschmelzen des wenigstens einen Auftragwerkstoffs dient.

Gemäß einer beispielhaften Realisierungsform des Auftragschweißens, insbesondere Laserauftragschweißens, wird mittels der Wärmequelle, insbesondere mittels des Laserstrahls, ein Schmelzebad aus dem Auftragwerkstoff auf einer Oberfläche des Geschosskörpers, insbesondere der Außenmantelfläche des Geschosskörpers, erzeugt. Der Auftragwerkstoff kann dann, insbesondere kontinuierlich, über eine Zufuhreinrichtung dem Schmelzebad zugeführt werden.

Dabei ist es denkbar, dass der Auftragwerkstoff vor dem Auftreffen auf das Schmelzebad, bspw. in einem Fokus des Laserstrahls, aufgeschmolzen wird und sodann abgeschieden wird. Insofern kann der Auftragwerkstoff in schmelzflüssiger Form dem Schmelzebad zugeführt werden. Dies kann beispielsweise dadurch realisiert werden, dass der Auftragwerkstoff von dem Schmelzebad beabstandet der Wärmequelle, insbesondere dem Laserstrahl, zugeführt wird.

Es hat sich jedoch als vorteilhaft herausgestellt, wenn zumindest eine Teilmenge des Auftragwerkstoffs bei Erreichen des Schmelzebads noch nicht oder zumindest nicht vollständig aufgeschmolzen ist. Insofern kann das Aufbringen der Führungsstruktur das Erzeugen eines Schmelzebads auf einer Oberfläche des Geschosskörpers, insbesondere der Außenmantelfläche des Geschosskörpers, umfassen, wobei eine Teilmenge des Auftragwerkstoffs ungeschmolzen, d.h. nicht oder nicht vollständig aufgeschmolzen, dem Schmelzebad zugeführt wird. Dies kann beispielsweise dadurch realisiert werden, dass ein Fokus der Zufuhreinrichtung auf das Schmelzebad gerichtet ist, insbesondere der Auftragwerkstoff direkt in das Schmelzebad zugeführt wird.

Als besonders vorteilhaft erweist es sich, wenn das Auftragen des wenigstens einen Auftragwerkstoffes mittels Hochgeschwindigkeits-Laserauftragschweißen erfolgt. Unter Hochgeschwindigkeits-Laserauftragschweißen wird vorliegend Laserauftragschweißen mit einer Schweißgeschwindigkeit mehr als 50 m/min verstanden. Besonders bevorzugt erfolgt das Auftragen der Materialschichten mittels Hochgeschwindigkeits-Laser-Pulver-Auftragsschweißen.

Unter Schweißgeschwindigkeit wird vorliegend eine Relativgeschwindigkeit von Laser und Geschosskörper parallel zu einer Oberfläche des Geschosskörpers verstanden.

Vorzugweise beträgt eine Schweißgeschwindigkeit beim Auftragen mindestens 50 m/min, weiter vorzugsweise mindestens 100 m/min, weiter vorzugsweise 50 - 300 m/min. Auf diese Weise lässt sich das Risiko der Lötrissigkeit weiter reduzieren.

Es hat sich herausgestellt, dass unter Verwendung von Hochgeschwindigkeits-Laserauftragsschweißen das Materials des Geschosskörpers nicht oder nur geringfügig beeinflusst wird und gleichzeitig eine gute Haftung des Auftragwerkstoffes an dem Geschosskörper erzielt werden kann. Dies wird darauf zurückgeführt, dass beim Auftragen mittels Hochgeschwindigkeits-Laserauftragschweißens nur ein vergleichsweise flaches Schmelzbad unmittelbar auf dem Geschosskörper bereitgestellt wird, sodass eine an der Oberfläche des Geschosskörpers bereitgestellte Schmelzenergie verringert ist.

Weiterhin erweist es sich als vorteilhaft, wenn das Aufbringen der Führungsstruktur das sequentielle Auftragen von wenigstens fünf, vorzugsweise wenigstens zehn, Materialschichten aus dem wenigstens einen Auftragwerkstoff übereinander umfasst. Insofern werden auf den Geschosskörper sequenziell wenigstens fünf, vorzugsweise wenigstens zehn, Materialschichten übereinander aufgebracht. Mit anderen Worten werden die Materialschichten nacheinander radial aufeinander aufgetragen. Die Materialschichten bilden gemeinsam die Führungsstruktur. Das Auftragen von vergleichsweise dünnen Materialschichten als Multilagen reduziert weiter einen Wärmeeintrag auf den Geschosskörper, da beim Auftragen einer jeweiligen Materialschicht nur ein vergleichsweise flaches Schmelzbad bereitgestellt wird und somit eine an der Oberfläche des Geschosskörpers bereitgestellte Schmelzenergie verringert ist. Darüber hinaus ermöglicht es das vorgeschlagene Mehrschicht-Verfahren, die einzelnen Materialschichten hinsichtlich ihrer mechanischen und tribologischen Eigenschaften zu optimieren.

Als besonders vorteilhaft hat es sich herausgestellt, wenn eine dem Geschosskörper am nächsten liegenden Basisschicht der wenigstens fünf Materialschichten eine Schichtdicke von maximal 50 µm, insbesondere von maximal 30 µm, weiter insbesondere von maximal 20 µm, weiter insbesondere von maximal 10 µm, weiter insbesondere von maximal 5 µm, insbesondere von 5 bis 50 µm, aufweist. Auf diese Weise wird beim Auftragen nur ein vergleichsweise flaches Schmelzbad unmittelbar auf dem Geschosskörper bereitgestellt, sodass eine unmittelbar an der Oberfläche des Geschosskörpers bereitgestellte Schmelzenergie, und somit eine Beeinflussung des Materials des Geschosskörpers, weiter verringert ist.

Unter Schichtdicke wird vorliegend insbesondere eine mittlere Schichtdicke orthogonal zu einer Oberfläche des Geschosskörpers verstanden.

Vorzugsweise wird die Basisschicht direkt, also unmittelbar, auf den Geschosskörper aufgebracht. Die Basisschicht kann insofern in direktem Kontakt mit dem Geschosskörper sein. Die weiteren Schichten sind dann auf die Basisschicht aufgetragen und haben daher keinen direkten Kontakt zum Geschosskörper.

Dies schließt jedoch nicht aus, dass der Geschosskörper selbst bereits einen Mehrschichtaufbau aufweist.

Darüber hinaus kann es vorteilhaft sein, wenn die weiteren Materialschichten direkt auf die Basisschicht und übereinander aufgetragen werden. Insbesondere werden auch die weiteren Materialschichten direkt aufeinander aufgetragen. Insofern werden insbesondere keine Zwischenschichten oder Zwischenräume, wie Schmiertaschen, zwischen den Materialschichten vorgesehen.

Es ist auch denkbar, dass zumindest eine Teilmenge der Materialschichten mit unterschiedlichen Schweißparametern aufgetragen werden, bspw. beispielsweise mit einer unterschiedlichen Schweißgeschwindigkeit, einer unterschiedlichen Pulverauftragsrate und/oder einer unterschiedlichen Laserleistung.

Es ist auch denkbar, dass zumindest eine Teilmenge der Materialschichten aus einem unterschiedlichen Auftragwerkstoff oder einem Auftragwerkstoff mit unterschiedlicher Werkstoffzusammensetzung aufgetragen werden. Insofern können zumindest eine Teilmenge der Materialschichten einen unterschiedlichen Werkstoff oder einen Werkstoff mit unterschiedlicher Werkstoffzusammensetzung aufweisen. Auf diese Weise ist es möglich, in der Führungsstruktur einen Materialgradienten in radialer Richtung auszubilden.

Es kann sich beispielsweise als vorteilhaft erweisen, eine Werkstoffzusammensetzung zu verändern, um weichere oder härtere Materialschichten zu erzielen. Beispielsweise kann das Auftragen der Materialschichten derart erfolgen, dass eine Werkstoffzusammensetzung des Auftragwerkstoffs mit steigender Schichtanzahl derart verändert wird, dass eine Härte der Materialschicht mit steigender Schichtanzahl abnimmt. Insofern können außenliegende Materialschichten aus einem weicheren Auftragwerkstoff aufgetragen werden als innenliegende Materialschichten.

Weiter erweist es sich als vorteilhaft, wenn während des Aufbringens der Führungsstruktur, d.h. während des Auftragschweißens, eine Temperatur des Geschosskörpers derart eingestellt wird, dass eine Temperatur des Geschosskörpers 200°C, insbesondere 150°C, nicht übersteigt. Auf diese Weise kann das Risiko einer ungewünschten Veränderung des Materials des Geschosskörpers während des Auftragschweißens reduziert werden. Dies ist insbesondere bei der Herstellung von Geschossen wichtig, auf die beim Abschuss hohe Kräfte einwirken und die üblicherweise mit sehr geringen Toleranzen gefertigt sind. Eine beispielhafte Realisierungsform kann darin bestehen, dass der Geschosskörper, zumindest lokal in einem Auftragsbereich, gekühlt wird. Beispielsweise kann bei einer Ausgestaltung des Geschosskörpers mit Aufnahmeraum während des Auftragschweißens ein Kühlelement in den Aufnahmeraum eingeführt sein.

Weiter kann es sich als vorteilhaft erweisen, wenn während des Aufbringens der Führungsstruktur, d.h. während des Auftragschweißens, eine Temperatur des Geschosskörpers derart eingestellt wird, dass eine Temperatur des Geschosskörpers mindestens 100°C und insbesondere maximal 200°C, weiter insbesondere maximal 150°C, beträgt. Eine Mindesttemperatur von 100°C hat sich insbesondere bei der Abscheidung von Wismut-haltigen Bronzen als vorteilhaft herausgestellt. Es hat sich nämlich herausgestellt, dass durch eine höhere Substrattemperatur Defekte in der Schicht, insbesondere ein Rissbildung, erheblich reduziert werden können.

Das Aufbringen der Führungsstruktur durch Auftragschweißen ermöglicht es, eine Vielzahl von unterschiedlichen Materialien als Auftragwerkstoff zu verwenden. Insbesondere können auch solche Auftragwerkstoffe verwendet werden, welche eine Reibung zwischen der Führungsstruktur und einem Geschützrohr reduzieren, was sich positiv auf einen Verschleiß des Geschützrohrs und somit auf eine Lebensdauer des Geschützrohrs auswirkt.

Als vorteilhaft haben sich Bronzelegierungen, insbesondere ausgewählt aus der Gruppe umfassend Zinn-Bronzen, Zink-Bronzen und Aluminium-Bronzen, erwiesen. Insofern kann der Auftragwerkstoff eine Bronzelegierung umfassen oder aus dieser bestehen.

Besonders vorteilhaft sind Wismut-haltige (auch: Bismuthaltige) Bronzelegierungen, insbesondere Wismut-haltige Zink-Bronzen oder Zinn-Bronzen. Solche Bronzelegierungen können weiche Wismut-Phasen bilden, welche eine Gleiteigenschaft der Bronzelegierung verbessern. Somit kann eine Reibung zwischen Führungsstruktur und Geschützrohr reduziert werden, was sich wiederum positiv auf eine Lebensdauer des Geschützrohrs auswirkt.

Die Wismut-haltige Bronzelegierung kann insbesondere zwischen 0,05 Gew.-% und 10,0 Gew.-%, vorzugsweise zwischen 1,0 Gew.-% und 5,0 Gew.-%, weiter vorzugsweise zwischen 1,0 Gew.-% und 3,0 Gew.-%, Wismut enthalten.

Insbesondere kann es sich als vorteilhaft erweisen, wenn der Auftragwerkstoff oder einer der Auftragwerkstoffe aus einer Wismut-haltigen Bronzelegierung besteht oder eine solche umfasst.

Bei einer Ausgestaltung mit mehreren Materialschichten kann es sich als vorteilhaft erweisen, wenn das Auftragen der Materialschichten derart erfolgt, dass zumindest eine Teilmenge der Materialschichten, insbesondere zumindest die äußere, d.h. von dem Geschosskörper am weitesten entfernte, Materialschicht, aus einem Auftragwerkstoff aufgetragen wird, welcher aus einer Wismut-haltige Bronzelegierung besteht oder diese umfasst. Eine solche Schicht hat sich als besonders vorteilhaft im Hinblick auf gute Gleiteigenschaften herausgestellt.

Weiter kann es sich als vorteilhaft erweisen, wenn das Auftragen der Materialschichten derart erfolgt, dass eine erste Materialschicht aus einer ersten Wismut-haltigen Bronzelegierung als Auftragwerkstoff aufgetragen wird und dass eine zweite, radial weiter außen liegende, d.h. vom Geschosskörper weiter entfernte, Materialschicht aus einer zweiten Wismut-haltigen Bronzelegierung als Auftragwerkstoff aufgetragen wird, wobei die zweite Bronzelegierung einen höheren Wismut-Gehalt als die erste Bronzelegierung aufweist.

Besonders vorteilhaft kann es sein, wenn das Auftragen der Materialschichten derart erfolgt, dass ein Wismut-Gehalt im Auftragwerkstoff mit steigender Schichtanzahl, d.h. von Materialschicht zu Materialschicht nach radial außen, zunimmt. Auf diese Weise kann ein Härtegradient in der Führungsstruktur eingestellt werden.

Eine besonders vorteilhafte Bronzelegierung besteht aus:
- 0,5 - 14 Gew.-% Zinn,
- 0,2 - 2,0 Gew.-% Nickel,
- 0,05 - 10,0 Gew.-%, insbesondere 1,0 - 10,0 Gew.-%, Wismut,
- Rest Kupfer sowie unvermeidbare Verunreinigungen.

Eine weitere besonders vorteilhafte Bronzelegierung besteht aus:
- 0,5 - 14 Gew.-% Zinn,
- 0,5 - 3,0 Gew.-% Zink,
- 0,05 - 10,0 Gew.-%, insbesondere 1,0 - 10,0 Gew.-%, Wismut,
- Rest Kupfer sowie unvermeidbare Verunreinigungen.

Eine weitere besonders vorteilhafte Bronzelegierung besteht aus:
- 6,0 - 12,0 Gew.-% Aluminium,
- gegebenenfalls bis zu 5,0 Gew.-% Eisen
- gegebenenfalls bis zu 5,0 Gew.-% Nickel
- Rest Kupfer sowie unvermeidbare Verunreinigungen.

In den vorstehend genannten Bronzelegierungen beträgt an Anteil der unvermeidbaren Verunreinigungen an der Bronzelegierung vorzugsweise jeweils weniger als 0,1 Gew.-% und insgesamt höchstens 0,8 Gew.-%, insbesondere höchstens 0,5 Gew.-%.

Alternativ zu den Bronzelegierungen hat sich Eisen oder eine Eisenlegierung als vorteilhaftes Material für die Führungsstruktur erwiesen. Insofern kann der Auftragwerkstoff Eisen, insbesondere Reineisen (vorzugsweise Reinheitsgrad > 99,85%), oder eine Eisenlegierung umfassen oder daraus bestehen. Insbesondere kann der wenigstens eine Auftragwerkstoff aus einem niedriglegierten Stahl bestehen oder diesen umfassen.

Gemäß einer vorteilhaften Weiterbildung kann das Aufbringen der Führungsstruktur das Aufbringen von wenigstens zwei entlang einer Längsachse des Geschosses hintereinander angeordneten Abschnitten umfassen. Die Abschnitte können unmittelbar aneinander angrenzen. Die Abschnitte können stoffschlüssig miteinander verbunden sein. Die Abschnitte können voneinander beabstandet sein.

Die Abschnitte können die gleiche Erstreckung entlang der Längsachse aufweisen. Insbesondere kann die Führungsstruktur wenigstens zwei Teilführungsbänder gleicher Breite aufweisen. Die Abschnitte können auch eine unterschiedliche Erstreckung entlang der Längsachse aufweisen. Insbesondere kann die Führungsstruktur wenigstens zwei Teilführungsbänder unterschiedlicher Breite aufweisen.

Alternativ oder zusätzlich können die wenigstens zwei Abschnitte aus Auftragwerkstoffen unterschiedlicher Werkstoffzusammensetzung aufgetragen werden. Insofern kann die Führungsstruktur, insbesondere Führungsband, zwei oder mehr entlang einer Längsachse des Geschosses hintereinander angeordnete Abschnitte aus einem auftraggeschweißten Material unterschiedlicher Materialzusammensetzung umfassen. Dies ermöglicht es, unterschiedliche Bereiche der Führungsstruktur an unterschiedliche Aufgaben anzupassen. Beispielsweise kann ein erster Abschnitt zum Führen des Geschosses in einem Geschützrohr und ein dahinter angeordneter zweiter Abschnitt zum Abdichten des Geschosses in dem Geschützrohr ausgebildet sein.

Insbesondere kann, vorzugsweise von einer Geschossspitze aus gesehen, ein erster Abschnitt aus einer, vorzugsweise Wismut-haltigen, Bronzelegierung (als Auftragwerkstoff) und ein dahinter angeordneter zweiter Abschnitt aus Eisen oder Eisenlegierung (als Auftragwerkstoff) aufgetragen werden.

Die eingangs genannte Aufgabe wird auch durch ein Geschoss mit den Merkmalen des Anspruchs 14 gelöst. Das Geschoss ist insbesondere gemäß einem der vorstehend beschriebenen Verfahren hergestellt. Das Geschoss weist einen, insbesondere metallischen, Geschosskörper auf. Der Geschosskörper kann eine Geschosshülle aufweisen, welche einen Aufnahmeraum, bspw. für Ladegut, begrenzt. Der Geschosskörper kann auch als Hülse ausgebildet sein. Auf dem Geschosskörper, insbesondere auf der Geschosshülle, ist wenigstens eine, insbesondere radial abstehende, weiter insbesondere metallische, Führungsstruktur, insbesondere in Form eines Führungsbandes, aufgebracht. Insofern umfasst das Geschoss eine auf dem Geschosskörper, insbesondere auf der Geschosshülle, aufgebrachte, insbesondere radial abstehende, weiter insbesondere metallische, Führungsstruktur. Vorzugsweise ist die Führungsstruktur in Form eines den Geschosskörper in Umfangsrichtung umlaufenden Führungsbandes ausgebildet. Die Führungsstruktur ist aus einem auftraggeschweißten Material gebildet. Insofern ist die Führungsstruktur durch Auftragschweißen, insbesondere Laserauftragschweißen, weiter insbesondere Hochgeschwindigkeits-Laserauftragschweißen, erhalten.

Ein solches Geschoss ist besonders robust aufgebaut. Dadurch, dass die Führungsstruktur aus einem mittels Auftragschweißen herstellten Material gebildet ist, wird eine hohe Haftung zwischen Führungsstruktur und Geschoss erzielt, insbesondere ohne, dass eine Nut zur Aufnahme der Führungsstruktur an dem Geschoss vorgesehen ist. Auf diese Weise kann eine Wandungsdicke des Geschosses reduziert werden.

Im vorliegenden Zusammenhang wird unter "auftraggeschweißtem Material" der durch Auftragschweißen aufgetragene und erstarrte Auftragwerkstoff verstanden. Eine sich beim Auftragschweißen einstellende typische Materialstruktur lässt sich beispielsweise im Schliffbild (z.B. nach metallographischer Ätzung im Lichtmikroskop) erkennen und somit für den Fachmann von anderen Verfahren, wie bspw. dem thermischen Spritzen oder der Gasphasenabscheidung (PVD- oder CVD-Verfahren), abgrenzen.

Die vorstehend in Bezug auf das Verfahren erläuterten Vorteile und optionalen Merkmale können auch zur Ausgestaltung des Geschosses dienen, sodass zur Vermeidung von Wiederholungen auf vorstehende Offenbarung verwiesen wird.

Vorzugsweise ist die Führungsstruktur direkt auf eine Außenmantelfläche des Geschosskörpers, insbesondere auf eine Außenmantelfläche der Geschosshülle, aufgebracht.

Vorzugsweise sind die Führungsstruktur und der Geschosskörper stoffschlüssig miteinander verbunden.

Vorzugsweise ist die Führungsstruktur aus wenigstens fünf, vorzugsweise wenigstens zehn, aufeinander aufgetragenen Materialschichten aus dem auftraggeschweißten Material gebildet.

Es ist denkbar, dass alle Materialschichten aus dem gleichen auftraggeschweißten Material gebildet sind. Es ist auch denkbar, dass zumindest eine Teilmenge der Materialschichten aus einem unterschiedlichen auftraggeschweißten Material oder aus einem auftraggeschweißten Material mit unterschiedlicher Materialzusammensetzung gebildet ist. Insofern können unterschiedliche Materialschichten unterschiedliche Werkstoffe oder Werkstoffe mit unterschiedlicher Werkstoffzusammensetzung aufweisen.

Beispielsweise ist es denkbar, dass eine radial weiter außen, d.h. vom Geschosskörper weiter entfernt, liegende Materialschicht aus einem weicheren auftraggeschweißten Material gebildet ist als eine radial weiter innen, d.h. dem Geschosskörper näher, liegende Materialschicht. Auf diese Weise kann ein stabiler Aufbau der Führungsstruktur bei gleichzeitige guten Gleiteigenschaften begünstigt werden. Insbesondere ist die Führungsstruktur durch eine, insbesondere direkt auf den Geschosskörper, insbesondere eine Außenmantelfläche des Geschosskörpers, aufgetragene Basismaterialschicht und wenigstens vier, insbesondere wenigstens neun, auf der Basisschicht übereinander aufgetragene weitere Materialschichten gebildet. Die Materialschichten sind beispielsweise im Schliffbild lichtmikroskopisch erkennbar.

Vorzugsweise weist die Basisschicht eine Schichtdicke von maximal 50 µm, insbesondere von maximal 30 µm, weiter insbesondere von maximal 20 µm, weiter insbesondere von maximal 10 µm, weiter insbesondere von maximal 5 µm, insbesondere von 5 bis 50 µm, auf.

Die Basisschicht und die weiteren Materialschichten können die gleiche Schichtdicke aufweisen. Es ist auch denkbar, dass zumindest manche der weiteren Materialschichten eine andere Schichtdicke aufweisen als die Basisschicht. Insbesondere können zumindest manche Materialschichten eine größere Schichtdicke als die Basisschicht aufweisen.

Vorzugsweise steht die Basisschicht über die umliegenden Bereiche des Geschosskörpers hervor. Insbesondere ist die Basisschicht nicht in einer Nut oder Ausnehmung an der Oberfläche des Geschosskörpers angeordnet.

Vorzugsweise besteht die Führungsstruktur aus einer, insbesondere Wismut-haltigen, Bronzelegierung oder umfasst eine solche Bronzelegierung. Die Bronzelegierung ist insbesondere ausgewählt aus der Gruppe umfassend: Zinn-Bronzen, Zink-Bronzen und Aluminium-Bronzen.

Insbesondere kann das auftraggeschweißte Material eine Wismut-haltige Bronzelegierung aufweisen oder daraus bestehen.

Die Wismut-haltige Bronzelegierung kann insbesondere mindestens 0,05 Gew.-% Wismut und maximal 10,0 Gew.-% Wismut enthalten.

Bei einer Ausgestaltung mit mehreren Materialschichten kann es sich als vorteilhaft erweisen, wenn das auftraggeschweißte Material einer Teilmenge der Materialschichten, insbesondere zumindest der äußeren, d.h. von dem Geschosskörper am weitesten entfernten, Materialschicht, eine Wismut-haltige Bronzelegierung ist oder eine solche umfasst. Insofern kann zumindest eine Teilmenge der Materialschichten aus einer Wismut-haltigen Bronzelegierung bestehen oder eine solche Wismut-haltige Bronzelegierung umfassen.

Weiter kann es sich als vorteilhaft erweisen, wenn eine erste Materialschicht aus einer ersten Wismut-haltigen Bronzelegierung (als auftraggeschweißtem Material) gebildet ist und eine zweite, radial weiter außen liegende, d.h. vom Geschosskörper weiter entfernte, Materialschicht aus einer zweiten Wismut-haltigen Bronzelegierung (als auftraggeschweißtem Material) gebildet ist, wobei die zweite Bronzelegierung einen höheren Wismut-Gehalt aufweist als die erste Bronzelegierung. Besonders vorteilhaft kann es sein, wenn ein Wismut-Gehalt im auftraggeschweißten Material mit steigender Schichtanzahl, d.h. von Materialschicht zu Materialschicht nach radial außen, zunimmt.

Eine vorteilhafte Bronzelegierung besteht aus:
- 0,5 - 14 Gew.-% Zinn,
- 0,2 - 2,0 Gew.-% Nickel
- 0,05 - 10,0 Gew.-%, insbesondere 1,0 - 10,0 Gew.-%, Wismut
- Rest Kupfer sowie unvermeidbare Verunreinigungen.

Eine weitere vorteilhafte Bronzelegierung besteht aus:
- 0,5 - 14 Gew.-% Zinn,
- 0,5 - 3,0 Gew.-% Zink
- 0,05 - 10,0 Gew.-%, insbesondere 1,0 - 10,0 Gew.-%, Wismut
- Rest Kupfer sowie unvermeidbare Verunreinigungen.

Eine weitere vorteilhafte Bronzelegierung besteht aus:
- 6,0 - 12,0 Gew.-% Aluminium,
- gegebenenfalls bis zu 5,0 Gew.-% Eisen oder
- gegebenenfalls bis zu 5,0 Gew.-% Nickel
- Rest Kupfer sowie unvermeidbare Verunreinigungen.

In den vorstehend genannten Bronzelegierungen beträgt an Anteil der unvermeidbaren Verunreinigungen an der Bronzelegierung vorzugsweise jeweils weniger als 0,1 Gew.-% und insgesamt höchstens 0,8 Gew.-%, insbesondere höchstens 0,5 Gew.-%.

Alternativ kann es vorteilhaft sein, wenn die Führungsstruktur Eisen, insbesondere Reineisen, oder eine Eisenlegierung, insbesondere einen niedriglegierten Stahl, umfasst oder daraus besteht.

Im Rahmen einer vorteilhaften Weiterbildung kann die Führungsstruktur wenigstens zwei entlang einer Längsachse des Geschosses hintereinander angeordnete Abschnitte aufweisen. Die Abschnitte können unmittelbar aneinander angrenzen. Die Abschnitte können insbesondere stoffschlüssig miteinander verbunden sein. Die Abschnitte können auch voneinander beabstandet sein.

Die Abschnitte können eine gleiche Erstreckung entlang der Längsachse aufweisen. Die Abschnitte können eine unterschiedliche Erstreckung entlang der Längsachse aufweisen.

Alternativ oder zusätzlich können die Abschnitte aus auftraggeschweißtem Material unterschiedlicher Materialzusammensetzung gebildet sein. Insofern kann die Führungsstruktur durch Auftragschweißen zweier entlang einer Längsachse des Geschosses hintereinander angeordneter Abschnitte aus Auftragwerkstoff unterschiedlicher Werkstoffzusammensetzung erhalten sein. Mit anderen Worten können in einem axialen Abstand zueinander versetzt zumindest zwei Schichten des auftraggeschweißten Materials aus unterschiedlichen Werkstoffen ausgebildet sein.

Insbesondere kann die Führungsstruktur wenigstens zwei entlang einer Längsachse des Geschosses hintereinander angeordnete Abschnitte aufweisen, wobei ein, vorzugsweise von einer Geschossspitze aus gesehen, erster Abschnitt aus einer auftraggeschweißten, vorzugsweise Wismut-haltigen, Bronzelegierung (als auftraggeschweißtem Material) gebildet ist und ein dahinter angeordneter zweiter Abschnitt aus auftraggeschweißtem Eisen oder einer auftraggeschweißten Eisenlegierung (als auftraggeschweißtem Material) gebildet ist.

Im Rahmen eines vorteilhaften Beispiels kann das Führungsband aus mindestens vier entlang der Längsachse des Geschosses hintereinander angeordneten Abschnitten bestehen, welche abwechselnd aus Eisen, insbesondere Weicheisen, und aus Kupfer oder Kupferlegierung, insbesondere Bronzelegierung, bestehen. Von einer Geschossspitze des Geschosses aus gesehen kann insbesondere zuerst ein Abschnitt aus Kupfer oder Kupferlegierung und dahinter ein Abschnitt aus Eisen kommen.

Es wird auch die Verwendung von Auftragschweißen, insbesondere Laserauftragschweißen, weiter insbesondere Hochgeschwindigkeits-Laserauftragschweißen, zum Herstellen einer Führungsstruktur, insbesondere eines Führungsbands, auf einem Geschosskörper, insbesondere auf einer Außenmantelfläche des Geschosskörpers, vorgeschlagen.

Die Erfindung wird im Folgenden anhand der Figuren näher erläutert. Es zeigen:
Figur 1 vereinfachte schematische Darstellung einer beispielhaften Ausgestaltung eines Geschosses in einer Seitenansicht;
Figur 2 das Geschoss gemäß Figur 1 in einer Draufsicht;
Figur 3 vereinfachte schematische Darstellung zur Erläuterung einer beispielhaften Ausgestaltung eines Laserauftragschweißverfahrens;
Figur 4 einen Ausschnitt des Geschosses gemäß Figur 1 in einer Schnittansicht entlang der in Figur 1 eingezeichneten Schnittebene IV-IV; und
Figur 5 vereinfachte schematische Darstellung einer weiteren beispielhaften Ausgestaltung eines Geschosses in einer Seitenansicht.

In der nachfolgenden Beschreibung sowie in den Figuren sind für identische oder einander entsprechende Merkmale die gleichen Bezugszeichen verwendet.

Die Figur 1 zeigt in vereinfachter schematischer Darstellung eine beispielhafte Ausgestaltung eines Geschosses, welches insgesamt mit dem Bezugszeichen 10 bezeichnet ist.

Das Geschoss 10 ist insbesondere zum Verschießen aus einem Geschützrohr (nicht dargestellt) ausgebildet. Beispielsweise kann es sich bei dem Geschoss 10 um ein drallstabilisiertes Geschoss handeln.

Das Geschoss 10 weist einen Geschosskörper 12 auf, welche sich entlang einer Längsachse 14 erstreckt. Im Beispiel ist der Geschosskörper 12 rotationssymmetrisch bezogen auf die Längsachse 14 ausgebildet.

Der Geschosskörper 12 kann als Hohlkörper ausgebildet sein. Insofern kann der Geschosskörper eine Geschosshülle 16 aufweisen, welche einen Aufnahmeraum 18 für Ladegut, beispielsweise einen Penetrator (nicht dargestellt), begrenzt.

Auf einer Außenmantelfläche 20 des Geschosskörpers 12, im Beispiel der Geschosshülle 16, ist wenigstens eine Führungsstruktur 22 aufgebracht. Im gezeigten Beispiel sind zwei entlang der Längsachse 14 voneinander beabstandete Führungsstrukturen 22 vorgesehen. Bei nicht dargestellten Ausgestaltungen kann nur eine Führungsstruktur oder mehr als zwei Führungsstrukturen 22 vorgesehen sein.

Die Führungsstrukturen 22 erstrecken sich dabei nur über einen Teilbereich der Längserstreckung des Geschosses 10.

Die Führungsstrukturen 22 sind im Beispiel als Führungsbänder 24 ausgebildet, welche den Geschosskörper 12 um die Längsachse 14 vollständig umlaufen (vgl. Figur 2). Bei nicht dargestellten Ausgestaltungen können die Führungsstrukturen 22 aber auch anders ausgebildet sein.

Wie aus Figur 2 ersichtlich, stehen die Führungsstrukturen 22 radial über einen sie umgebenden Bereich der Außenmantelfläche 20 des Geschosskörpers 12 hervor.

Die Figuren zeigen dabei den Geschosskörper 12 und die Führungsstrukturen 20 lediglich schematisch und nicht maßstabsgetreu.

Die Führungsstrukturen 20 sind mittels Auftragsschweißens, vorzugsweise Hochgeschwindigkeits-Laserauftragsschweißens, direkt auf die Außenmantelfläche 20 des Geschosskörpers 12 aufgetragen.

Wie in Figur 3 skizziert dargestellt, umfasst das Auftragschweißen das Auf- oder Anschmelzen eines Auftragwerkstoff 26 durch eine Wärmequelle 28, im Beispiel einem Laserstrahl 28, und das Abscheiden des Auftragwerkstoffs 26 als Schmelzebad 28 auf der Außenmantelfläche 20 des Geschosskörpers 12.

Der Auftragwerkstoff 26 kann dabei insbesondere in Pulver- oder Drahtform zugeführt werden.

Zum Erzeugen der Führungsstrukturen 22 werden der Laserstrahl 28 und der Geschosskörper 12 relativ zueinander parallel zur Außenmantelfläche 20 verlagert. Beispielsweise kann eine Relativbewegung dadurch erzielt werden, dass der Geschosskörper 12 mit einer vorgegebenen Geschwindigkeit um die Längsachse 14 rotiert wird. Zusätzlich kann der Laserstrahl 28 axial entlang der Längsachse 14 verlagert werden (in Figur 3 durch die Pfeile angedeutet).

Es ist auch denkbar, dass der Geschosskörper 12 ortsfest ist und der Laserstrahl 28 relativ zu dem Geschosskörper 12 verlagert wird.

Wie vorstehend erwähnt, erfolgt das Auftragen vorzugsweise mit einer Schweißgeschwindigkeit (Relativgeschwindigkeit von Laser 28 und Geschosskörper 12 parallel zur Außenmantelfläche 20) von mehr als 60 m/min, vorzugsweise mindestens 100 m/min.

Wie vorstehend erwähnt, ist es vorteilhaft, wenn während des Auftragschweißens der Führungsstruktur 22 eine Temperatur des Geschosskörpers 12 derart eingestellt wird, dass eine Temperatur des Geschosskörpers 12 an der Außenmantelfläche 20 150°C nicht übersteigt. Beispielsweise ist es denkbar, dass während des Auftragschweißens ein Kühlelement (nicht dargestellt) in den Aufnahmeraum 18 des Geschosskörpers 12 eingeführt wird.

Die Führungsstrukturen 22 können einen Einschichtaufbau aufweisen. Insofern können die Führungsstrukturen 22 in radialer Richtung (Dickenrichtung) aus einer einzelnen Materialschicht bestehen.

Vorzugsweise weisen die Führungsstrukturen 22 aber einen Mehrschichtaufbau in radialer Richtung (Dickenrichtung) auf.

Wie in Figur 4 skizziert können die Führungsstrukturen 22 beispielsweise jeweils wenigstens fünf, im Beispiel genau fünf, Materialschichten 32-1, 32-2, 32-3, 32-4, 32-5 (im Folgenden, wenn nicht explizit anders erwähnt, der einfacheren Lesbarkeit halber lediglich mit 32 bezeichnet) aufweisen.

Die Materialschichten 32 sind (mittels Auftragsschweißen, vorzugsweise Hochgeschwindigkeits-Laserauftragsschweißen) unmittelbar aufeinander aufgetragen. Insbesondere wird nach dem Auftragen einer ersten Materialschicht die nächste Schicht, insbesondere unmittelbar, auf diese Materialschicht 32 aufgetragen.

Wie vorstehend erwähnt, ist es vorteilhaft, wenn eine dem Geschosskörper 12 am nächsten liegenden (im Beispiel unmittelbar auf die Außenmantelfläche 20 des Geschosskörpers 12 aufgetragene) Basissicht 34 (im Beispiel der Materialschicht 32-1 entsprechend) eine Schichtdicke 36 von maximal 50 µm, vorzugsweise maximal 30 µm, weiter vorzugsweise maximal 20 µm, weiter vorzugsweise maximal 10 µm, weiter vorzugsweise maximal 5 µm, auf.

Eine Gesamtschichtdicke 38 der Führungsstruktur 22 beträgt vorzugsweise maximal 5 mm, weiter vorzugsweise maximal 3,5 mm. Eine Gesamtschichtdicke 38 der Führungsstruktur 22 beträgt vorzugsweise minimal 0,5 mm, weiter vorzugsweise minimal 1 mm.

Im dargestellten Beispiel weisen die Materialschichten 32 alle die gleiche Schichtdicke 36 auf. Bei nicht dargestellten Ausgestaltungen können die Materialschichten 32 oder zumindest eine Teilmenge der Materialschichten 32 aber auch unterschiedliche Schichtdicken 36 aufweisen.

Wie vorstehend erwähnt, ist es denkbar, dass alle Materialschichten 32 mit den gleichen Schweißparametern aufgetragen werden. Es ist auch denkbar, dass zumindest eine Teilmenge der Materialschichten 32 mit unterschiedlichen Schweißparametern aufgetragen werden.

Wie vorstehend erwähnt, kann die Führungsstruktur 22 aus einer Bronzelegierung oder einer Eisenlegierung gebildet sein.

Die Figur 5 zeigt eine weitere beispielhafte Ausgestaltung eines Geschosses 10, bei dem eine Führungsstruktur 20 in Form eines Führungsbandes 24 vorgesehen ist, welches zwei entlang der Längsachse 14 hintereinander angeordnete Abschnitte 40-1, 40-2 (auch als Teilführungsbänder bezeichnet) umfasst. Bei nicht dargestellten Ausgestaltungen können auch mehr Abschnitte vorgesehen sein.

Wie aus Fig. 5 ersichtlich, weisen die Abschnitte 40-1, 40-2 eine unterschiedliche Erstreckung entlang der Längsachse 14 auf. Die Abschnitte 40-1, 40-2 weisen insofern eine unterschiedliche Breite auf. Bei nicht dargestellten Ausgestaltungen können die Abschnitte 40-1, 40-2 auch eine gleiche Breite aufweisen.

Unabhängig davon, ob die Abschnitte 40-1, 40-2 eine gleich oder unterschiedliche Erstreckung entlang der Längsachse 14 aufweisen, können die Abschnitte 40-1, 40-2 aus einem auftraggeschweißten Material unterschiedlicher Materialzusammensetzung bestehen. Insofern können die Abschnitte 40-1, 40-2 durch Auftragschweißen von Auftragwerkstoffen 26 unterschiedlicher Werkstoffzusammensetzung aufgetragen worden sein. Beispielsweise kann der (von der Geschossspitze aus gesehene) erste Abschnitt 40-1 aus einer Bronzelegierung und der dahinter angeordnete zweite Abschnitt 40-2 aus Eisen oder einer Eisenlegierung bestehen.

## Patentansprüche

1. Verfahren zum Herstellen eines Geschosses (10) mit einem Geschosskörper (12) und mit einer auf dem Geschosskörper (12) aufgebrachten Führungsstruktur (22), insbesondere Führungsband (24), umfassend:
- Bereitstellen des Geschosskörpers (12);
- Aufbringen der Führungsstruktur (22) auf den Geschosskörper (12) durch Auftragschweißen wenigstens eines Auftragwerkstoffes (26).

2. Verfahren nach Anspruch 1, wobei das Aufbringen der Führungsstruktur (22) das Erzeugen eines Schmelzebads (30) auf einer Oberfläche des Geschosskörpers (12), insbesondere der Außenmantelfläche (20) des Geschosskörpers (12), umfasst, wobei eine Teilmenge des wenigstens einen Auftragwerkstoffs (26) ungeschmolzen dem Schmelzebad (30) zugeführt wird.

3. Verfahren nach Anspruch 1 oder 2, wobei das Aufbringen der Führungsstruktur (22) durch Hochgeschwindigkeits-Laserauftragschweißen erfolgt.

4. Verfahren nach einem der vorherigen Ansprüche, wobei das Aufbringen der Führungsstruktur (22) das sequentielle Auftragen von wenigstens fünf, vorzugsweise wenigstens zehn, Materialschichten (32-1, 32-2, 32-3, 32-4, 32-5) aus Auftragwerkstoff (26) übereinander umfasst.

5. Verfahren nach dem vorherigen Anspruch, wobei das Auftragen der Materialschichten (32) derart erfolgt, dass eine dem Geschosskörper (12) am nächsten liegenden Basisschicht (34) der wenigstens fünf Materialschichten (32-1, 32-2, 32-3, 32-4, 32-5) eine Schichtdicke (36) von maximal 50 µm, insbesondere von maximal 30 µm, weiter insbesondere von maximal 20 µm, weiter insbesondere von maximal 10 µm, weiter insbesondere von maximal 5 µm, insbesondere von 5 bis 50 µm, aufweist.

6. Verfahren nach Anspruch 4 oder 5, wobei zumindest eine Teilmenge der Materialschichten mit unterschiedlichen Schweißparametern aufgetragen wird und/oder zumindest eine Teilmenge der Materialschichten aus einem unterschiedlichen Auftragwerkstoff oder einem Auftragwerkstoff mit unterschiedlicher Werkstoffzusammensetzung aufgetragen wird.

7. Verfahren nach einem der vorherigen Ansprüche, wobei während des Aufbringens der Führungsstruktur (22) eine Temperatur des Geschosskörpers (12) derart eingestellt wird, insbesondere der Geschosskörper (12) derart gekühlt wird, dass eine Temperatur des Geschosskörpers (12) 200°C, insbesondere 150°C, nicht übersteigt.

8. Verfahren nach einem der vorherigen Ansprüche, wobei der Auftragwerkstoff (26) oder einer der Auftragwerkstoffe (26) aus einer, insbesondere Wismut-haltigen, Bronzelegierung besteht oder diese umfasst, insbesondere wobei die Bronzelegierung ausgewählt ist aus der Gruppe umfassen: Zinn-Bronzen, Zink-Bronzen und Aluminium-Bronzen.

9. Verfahren nach dem vorherigen Anspruch, wobei die Bronzelegierung besteht aus:
- 0,5 - 14 Gew.-% Zinn,
- 0,2 - 2,0 Gew.-% Nickel
- 0,05 - 10,0 Gew.-%, insbesondere 1,0 - 10,0 Gew.-%, Wismut
- Rest Kupfer sowie unvermeidbare Verunreinigungen.

10. Verfahren nach Anspruch 8, wobei die Bronzelegierung besteht aus:
- 0,5 - 14 Gew.-% Zinn,
- 0,5 - 3,0 Gew.-% Zink
- 0,05 - 10,0 Gew.-%, insbesondere 1,0 - 10,0 Gew.-%, Wismut
- Rest Kupfer sowie unvermeidbare Verunreinigungen.

11. Verfahren nach Anspruch 8, wobei die Bronzelegierung besteht aus:
- 6,0 - 12,0 Gew.-% Aluminium,
- gegebenenfalls bis zu 5,0 Gew.-% Eisen
- gegebenenfalls bis zu 5,0 Gew.-% Nickel
- Rest Kupfer sowie unvermeidbare Verunreinigungen.

12. Verfahren nach einem der Ansprüche 1 bis 11, wobei der der Auftragwerkstoff (26) oder einer der Auftragwerkstoffe (26) aus Eisen, insbesondere Reineisen, oder einer Eisenlegierung, insbesondere einem niedriglegierten Stahl, besteht oder diese umfasst.

13. Verfahren nach einem der vorherigen Ansprüche, wobei das Aufbringen der Führungsstruktur (22) das Aufbringen von wenigstens zwei entlang einer Längsachse (14) des Geschosses (12) hintereinander angeordneten Abschnitten unterschiedlicher Erstreckung entlang der Längsachse (24) und/oder aus Auftragwerkstoffen (26) unterschiedlicher Werkstoffzusammensetzung umfasst.

14. Geschoss (10) mit einem Geschosskörper (12) und mit einer auf dem Geschosskörper (12) aufgebrachten Führungsstruktur (22), insbesondere Führungsband (24), **dadurch gekennzeichnet, dass**
die Führungsstruktur (22) aus einem auftraggeschweißten Material gebildet ist.

15. Geschoss (10) nach dem vorherigen Anspruch, wobei die die Führungsstruktur (22) wenigstens fünf, vorzugsweise wenigstens zehn, aufeinander aufgetragenen Materialschichten (32-1, 32-2, 32-3, 32-4, 32-5) aus dem auftraggeschweißten Material umfasst, insbesondere wobei eine dem Geschosskörper (12) am nächsten liegende Basisschicht (34) der wenigstens fünf Materialschichten (32-1, 32-2, 32-3, 32-4, 32-5) eine Schichtdicke (36) von maximal 50 µm, insbesondere von maximal 30 µm, weiter insbesondere von maximal 20 µm, weiter insbesondere von maximal 10 µm, weiter insbesondere von maximal 5 µm, insbesondere von 5 bis 50 µm, aufweist.
